# EUROPÄISCHE PATENTSCHRIFT

(11) **EP 0 721 387 B1**
(45) Veröffentlichungstag und Bekanntmachung des Hinweises auf die Patenterteilung: **08.12.1999**
(21) Anmeldenummer: 95926880.6
(22) Anmeldetag: 14.07.1995
(51) Int. Cl.: B22C 9/22, B22D 25/02

(54) **VERFAHREN UND GIESSVORRICHTUNG ZUM HERSTELLEN VON TEILEN MIT EINER SCHRAUBENSYMMETRISCHEN AUSSENKONTUR**
METHOD AND CASTING DEVICE FOR PRODUCING PARTS WITH A HELICALLY SYMMETRICAL OUTER CONTOUR
PROCEDE ET DISPOSITIF DE MOULAGE POUR LA FABRICATION DE PIECES A CONTOUR EXTERIEUR SYMETRIQUEMENT HELICOIDAL

(30) Priorität: 27.07.1994 DE 4426567; 31.08.1994 DE 4430890
(43) Veröffentlichungstag der Anmeldung: 17.07.1996
(73) Patentinhaber: Bitzer Kühlmaschinenbau GmbH, 71065 Sindelfingen (DE)
(72) Erfinder: JÖRN, Friedrich-W., D-32088 Battenberg (DE); DIETERICH, Rolf, D-72160 Horb (DE); SANDKÖTTER, Wolfgang, D-71083 Herrenberg (DE)
(74) Vertreter: Hoeger, Stellrecht & Partner
(86) Internationale Anmeldenummer: EP9502762
(87) Internationale Veröffentlichungsnummer: WO9603237

(56) Entgegenhaltungen:
- EP-A- 0 212 459
- DE-A- 3 506 475
- GB-A- 2 229 121

## Beschreibung

Die Erfindung betrifft ein Verfahren zum Herstellen von Rotoren für Schraubenverdichter welche einen Abschnitt mit einer zu einer Symmetrieachse schraubensymmetrischen Außenkontur aufweisen.

Die Herstellung von Teilen mit einer abschnittsweisen schraubensymmetrischen Außenkontur erfolgt beispielsweise entweder ausgehend von einem Randmaterial oder von einer geschmiedeten oder einer gegossenen Walze, in welche durch spanabhebende Verfahren, beispielsweise Fräsen, Hochgeschwindigkeitsfräsen oder Schleifen die schraubensymmetrische Außenkontur eingearbeitet wird.

Bei diesem bekannten Verfahren ist eine aufwendige spanabhebende Bearbeitung erforderlich, die einerseits einen hohen Materialaufwand und andererseits auch einen hohen Bearbeitungsaufwand aufweist, wobei insbesondere das hohe Zerspanvolumen mehrere spanabhebende Arbeitsgänge erforderlich macht, um letztlich die erforderliche Genauigkeit zu erreichen.

Aus der GB 2 229 121 ist die Herstellung eines Schraubenelements für Extruder bekannt. Hierbei wird ein Gießformkörper durch Abformen eines Modells mit schraubensymmetrischer Außenkontur hergestellt und dann dieser Gußformkörper als Teil einer Gießform eingesetzt.

Der Erfindung liegt die Aufgabe zugrunde, ein Verfahren der gattungsgemäßen Art derart zu verbessern, daß derartige Teile mit weniger Aufwand und somit kostengünstiger hergestellt werden können.

Diese Aufgabe wird bei einem verfahren der eingangs beschriebenen Art erfindungsgemäß dadurch gelöst, daß durch Abformen eines den Abschnitt mit schraubensymmetrischer Außenkontur aufweisenden Modells ein diesen Abschnitt azimutal zur Symmetrieachse geschlossen umgebender Gießformkörper hergestellt wird und daß mit diesem Gießformkörper in einer Gießform unter zur Schalenerstarrung der Gußeisenschmelze führender Abschreckung ein dem herzustellenden Teil entsprechender Abguß aus Gußeisen hergestellt wird und daß dabei die Gießform unter Dichtspeisung der Gußeisenschmelze ausgegossen wird..

Der Vorteil des erfindungsgemäßen Verfahrens ist darin zu sehen, daß durch den den Abschnitt azimutal umgebenden Gießformkörper und das Ausgießen desselben unter zur Schalenerstarrung der Gußeisenschmelze führender Abschreckung ein bereits eine schraubensymmetrische Außenkontur aufweisender, insbesondere einstückiger Abguß herstellbar ist. Damit ist bereits eine erhebliche Reduzierung des Herstellungsaufwandes erzielt, da die Geometrie der schraubensymmetrischen Außenkontur bereits endkonturnah oder endkonturgetreu vorliegt. Ferner bringt das Ausgießen unter zur Schalenerstarrung führender Abschreckung der Gußeisenschmelze die Vorteile, daß damit der insbesondere einstückige Gußkörper mit definiert hohen Festigkeitseigenschaften erreichbar ist und die Gußkörper insbesondere eine hohe Qualität des sich über große Querschnittsunterschiede erstreckenden Materials aufweisen und dabei vorzugsweise im wesentlichen homogen und insbesondere im wesentlichen frei von Poren und Lunkern sind.

Ein weiterer Vorteil entsteht dadurch, daß die Gießform unter Dichtspeisung der Gußeisenschmelze ausgegossen wird, so daß insbesondere bei sich ausscheidendem Graphit der Graphitisierungsdruck dazu ausgenützt wird, um Lunker und Poren in dem Abguß zu verhindern.

Um ein möglichst über den Querschnitt homogenes Gefüge zu erhalten, ist zweckmäßigerweise vorgesehen, daß der Abguß mit vertikal ausgerichteter Symmetrieachse des Gießformkörpers hergestellt wird.

Hinsichtlich des Gußeisens, welches zur Herstellung des erfindungsgemäßen Teils verwendet wird, wurden bislang noch keine näheren Angaben gemacht. Um ein homogenes Gefüge zu erhalten, ist es besonders vorteilhaft, wenn das Gußeisen in der Gießform im wesentlichen eutektisch erstarrt.

Für die Homogenität des zu erhaltenen Gefüges ist es besonders günstig, wenn das Gußeisen in der Gießform als Einstoffsystem erstarrt.

Dies läßt sich insbesondere dadurch erreichen, daß die Gießform mit einer Gußeisenschmelze nahe dem Eutektikum gespeist wird.

Hinsichtlich der Herstellung der Gießform selbst wurden keine näheren Angaben gemacht. So wäre es im Rahmen der vorliegenden Erfindung denkbar, daß die Gießform allein den Gießformkörper umfaßt. Noch vorteilhafter ist es jedoch, wenn zur Herstellung der Gießform der Gießformkörper als

Einsatz zwischen zwei Formhälften eingelegt wird, so daß über die zwei Formhälften weitere Formelemente des herzustellenden und damit ein einstückiges Bauteil bildenden Abgusses vorgebbar und definierbar sind, andererseits aber der Abschnitt der schraubensymmetrischen Außenkontur ebenfalls mit einer Gießform herstellbar ist, obwohl eine schraubensymmetrische Außenkontur nicht für Gießformen mit Formhälften geeignet ist, da Formhälften für schraubensymmetrische Außenkonturen vielfach aufgrund der mangelnden Entformbarkeit zwischen Formhälfte und Modell nicht herstellbar sind.

Besonders vorteilhaft ist es im Rahmen der vorliegenden Erfindung, wenn die Formhälften im Formmaskenverfahren oder Maskenformverfahren hergestellt werden, da dieses Verfahren die Herstellung dünnwandiger und gut wärmeleitender Formhälften ermöglicht, die erforderlich sind, um die zur Schalenerstarrung der Gußeisenschmelze erforderliche Abschreckung zu ermöglichen. Ferner hat das Formmaskenverfahren den Vorteil, daß keine Ausformschrägen erforderlich sind und somit der Abguß mit geringerem Aufmaß hergestellt werden kann als bei konventionellen Gußverfahren.

Besonders vorteilhaft ist es im Rahmen der erfindungsgemäßen Lösung, wenn die Formhälften eine Form für mindestens einen sich an den Abschnitt mit der schraubensymmetrischen Außenkontur anschließenden Abschnitt des herzustellenden Teils bilden.

Hinsichtlich der Herstellung des Gießformkörpers wurden im Zusammenhang mit der bisherigen Beschreibung einzelner Ausführungsbeispiele keine näheren Angaben gemacht. So wäre beispielsweise der Gießformkörper durch eine Vielzahl denkbarer Oberflächenbearbeitungsverfahren herstellbar.

Besonders vorteilhaft ist es Jedoch, wenn der Gießformkörper durch Abformen des Modells mit Formmaterial und anschließendes Herausschrauben des Modells aus dem Gießformkörper hergestellt wird. Ferner ist es zweckmäßig, wenn der Gießformkörper durch Abformen in einem äußeren Formbehälter mit einer definierten Außenkontur hergestellt wird, insbesondere dann, wenn der Gießformkörper als Einsatz in eine Formhälfte eingelegt werden soll, wobei in diesem Fall die Formhälfte eine der Außenkontur des Gießformkörpers entsprechende Ausnehmung aufweist.

Für eine derartige Herstellung des Gießformkörpers eignet sich insbesondere ein Sandform-Verfahren, bei welchem mit dem Formsand ein Abformen des Modells zur Herstellung der Innenkontur und beispielsweise auch des Formbehälters zur Herstellung der Außenkontur des Gießformkörpers erfolgt.

Hinsichtlich der Art der Herstellung der endgültigen Form des Teils mit abschnittsweiser schraubensymmetrischer Außenkontur wurden im vorhergehenden keine näheren Angaben gemacht. So wäre es beispielsweise denkbar, insbesondere bei geringeren Anforderungen an die Genauigkeit der Teile, diese direkt endkonturfertig im Urformverfahren herzustellen.

Besonders vorteilhaft ist es jedoch, insbesondere um eine hohe Präzision zu erreichen, wenn der Abschnitt mit der schraubensymmetrischen Außenkontur als Abguß mit Aufmaß hergestellt und anschließend spanabhebend auf die übliche Form bearbeitet wird, so daß insbesondere die für Schraubenverdichter hohe Genauigkeit der Außenkontur erreichbar ist, jedoch mit geringem Bearbeitungsaufwand, da die schraubensymmetrische Außenkontur bereits endkonturnah herstellbar ist.

Dasselbe gilt für den sich an den Abschnitt mit der schraubensymmetrischen Außenkontur anschließenden Abschnitt, beispielsweise Wellenstummel des Teils, da im Bereich dieser Wellenstummelansätze eine Lagerung erfolgt und somit die Aufnahmefläche für die Lager ebenfalls mit hoher Genauigkeit bearbeitet werden muß.

Vorzugsweise werden an den Abguß nach dem Entformen Zentrierflächen durch spanabhebende Bearbeitung geschaffen, der Abguß dann an den Zentrierflächen aufgenommen und spanabhebend fertigbearbeitet.

Die Fertigbearbeitung erfolgt beispielsweise durch Fräsen in einer Aufspannung und nachfolgendes Schleifen in einer weiteren Aufspannung.

Besonders vorteilhaft ist es jedoch, wenn der Abguß nach Herstellung der Zentrierflächen in einer Aufspannung spanabhebend fertigbearbeitet wird. Diese Fertigbearbeitung ist ein Schleifen, vorzugsweise Hochgeschwindigkeitsschleifen.

Für die Genauigkeit ist es besonders vorteilhaft, wenn die Fertigbearbeitung auf einer Maschine erfolgt.

Noch vorteilhafter ist es, wenn das Herstellen der Zentrierflächen auf derselben Maschine erfolgt wie die Fertigbearbeitung.

Hinsichtlich des verwendeten Gußeisens wurden bei dem vorstehend beschriebenen Verfahren keine näheren Angaben gemacht.

Prinzipiell wären alle möglichen Varianten von Gußeisenschmelzen verwendbar, beispielsweise auch eine Gußeisenschmelze, welche im Gußeisen mit Lamellengraphit entsteht. Besonders vorteilhaft ist es jedoch, insbesondere um gute Oberflächeneigenschaften und gute Wechsellast-Festigkeit und insbesondere auch gute Duktilität zu erreichen, wenn eine Gußeisenschmelze verwendet wird, bei welcher im Abguß Gußeisen mit Kugelgraphit entsteht. Vorzugsweise ist das Gefüge überwiegend perlitisch und geringfügig ferritisch.

Die Erfindung betrifft ferner eine Gießvorrichtung zum Herstellen von Rotoren für Schraubenverdichter aus Gußeisen mit einem eine zur Symmetrieachse schraubensymmetrische Außenkontur aufweisenden Abschnitt, wobei diese Gießvorrichtung insbesondere zur Durchführung der vorstehend beschriebenen Varianten des erfindinngsgemäßen Verfahrens dient.

Die erfindungsgemäße Aufgabe wird bei einer derartigen Gießvorrichtung dadurch gelöst, daß eine Gießform einen den Abschnitt mit der schraubensymmetrischen Außenkontur azimutal zur Symmetrieachse geschlossen umgebenden und durch ein Modell mit der schraubensymmetrischen Außenkontur geformten Gießformkörper aufweist und daß die Gießform von einem beim Abgießen zur Schalenerstarrung einer in die Gießform eingebrachten Gußeisenschmelze führenden Kühlkörper umgeben ist.

Mit einer derartigen Gießform lassen sich bei den eingangs beschriebenen Verfahren die genannten Vorteile erreichen, insbesondere ein Abguß mit einer hohen Homogenität, der außerdem im Abschnitt mit der schraubensymmetrischen Außenkontur endkonturnah oder sogar endkonturgetreu geformt ist, so daS zumindest aufwendige Bearbeitungsvorgänge entfallen.

Hinsichtlich der Ausbildung des Kühlkörpers wurden keine näheren Angaben gemacht. So ist vorteilhafterweise vorgesehen, daß der Kühlkörper aus Stahlkies ist, welcher eine hohe Wärmekapazität aufweist, um eine abschreckende Wirkung zur Ausbildung der Schalenerstarrung im Abguß zu erreichen.

Besonders vorteilhaft ist es hierbei, wenn das Gewicht des Kühlkörpers mindestens das 8- bis 10-fache Gießgewicht beträgt.

Um einen guten Wärmeübergang zu erreichen, ist es ferner vorteilhaft, wenn die Wanddicke der Gießform maximal 10 mm beträgt, vorzugsweise ist vorgesehen, daß die Wanddicke maximal 5 bis 10 mm beträgt.

Die Gießform könnte prinzipiell allein durch den Gießformkörper gebildet sein. Besonders vorteilhaft ist es jedoch, insbesondere, um an dem die schraubensymmetrische Außenkontur aufweisenden Abschnitt zusätzliche Abschnitte anzuformen, wenn die Gießform zwei Formhälften umfaßt, in welche der Gießformkörper eingelegt ist.

Vorzugsweise sind die Formhälften dabei so ausgebildet, daß sie eine Form für mindestens einen sich an den Abschnitt mit der schraubenförmigen Außenkontur anschließenden Abschnitt des herzustellenden Teils bilden.

Ein besonders genaues Gießen läßt sich dann erreichen, wenn die Formhälften nach dem Formmasken- oder dem Maskenformverfahren hergestellt sind, da damit sehr präzise Formen herstellbar sind.

Ferner betrifft die Erfindung einen Rotor für Schraubenverdichter mit einem eine schraubensymmetrische Außenkontur aufweisenden Verdichtungsabschnitt, wobei erfindungsgemäß der Rotor ein im Querschnitt poren- und lunkerfreies Gefüge aus Gußeisen mit Graphitausscheidungen aufweist und das Gefüge im Querschnitt außenkonturseitig schalenerstarrt ist.

Besonders vorteilhaft ist es dabei, wenn der Rotor im Bereich seiner schraubensymmetrischen Außenkontur ein schalenerstarrtes Gefüge aus Gußeisen mit Graphitausscheidungen aufweist.

Ferner betrifft die Erfindung noch ein Teil aus Gußeisen mit einer zu einer Symmetrieachse schraubensymmetrischen Außenkontur, insbesondere einen Rotor für einen Schraubenverdichter mit einem die schraubsymmetrische Außenkontur aufweisendem Verdichtungsabschnitt, welcher erfindungsgemäß dadurch gekennzeichnet ist, daß dieses ein über einen Querschnitt des Abschnitts mit schraubensymmetrischer Außenkontur homogenes Gefüge aufweist.

Besonders vorteilhaft ist es dabei, wenn das Gefüge im Querschnitt vollständig poren- und lunkerfrei ist, wobei unter Poren und Lunker Hohlräume zu verstehen sind, welche sichtbar und größer als ungefähr 1/10 mm Durchmesser sind.

Ein derartiges Teil ist vorzugsweise dadurch erreichbar, daß dieses nach einer Ausführungsform des vorstehend beschriebenen Verfahrens hergestellt ist.

Eine besonders bevorzugte Ausführungsform eines erfindungsgemäßen Teils weist zusätzlich zur schraubensymmetrischen Außenkontur weitere Formelemente, beispielsweise Wellenansätze auf, die ebenfalls mit der schraubensymmetrischen Außenkontur in einem Zuge gegossen sind, so daß sich das Gefüge, beispielsweise das durch die Dichtspeisung erhältliche Gefüge, durch den gesamten einstückigen Körper hindurch erstreckt und damit auch die mit diesem Gefüge vorteilhaften Eigenschaften in Verbindung mit der einfachen kostengünstigen Herstellung sich auf diesen ganzen einstückigen Körper beziehen.

Weitere Merkmale und Vorteile der Erfindung sind Gegenstand der nachfolgenden Beschreibung sowie der zeichnerischen Darstellung der Erfindung. In der Zeichnung zeigen:
- Fig. 1: einen Längsschnitt durch einen Schraubenverdichter, bei welchem als Rotoren Teile mit schraubensymmetrischer Außenkontur Verwendung finden;
- Fig. 2: einen Schnitt längs Linie II-II in Fig. 1 und insbesondere durch die Rotoren mit schraubensymmetrischer Außenkontur;
- Fig. 3: einen senkrechten Schnitt durch eine Vorrichtung zum Herstellen eines Abgusses für einen derartigen Rotor;
- Fig. 4: einen Längsschnitt durch eine Vorrichtung zur Herstellung eines Gießformkörpers für eine Gießform gemäß Fig. 3;
- Fig. 5: eine Darstellung einer ersten Aufspannung eines erfindungsgemäßen Abgusses für einen Rotor zur mechanischen spanabhebenden Bearbeitung; und
- Fig. 6: eine Darstellung einer zweiten Aufspannung des Abgusses zur Fertigbearbeitung.

Die erfindungsgemäß hergestellten Teile sind beispielsweise Rotoren 10, 12 von in Fig. 1 und Fig. 2 dargestellten Schraubenverdichtern 14, wobei jeder der Rotoren 10 und 12 als einstückiges Teil mit einem Abschnitt 16 bzw. 18 mit schraubensymmetrischer Außenkontur, im folgenden vereinfacht als schraubensymmetrischer Abschnitt bezeichnet, ausgebildet ist, in welchem eine Außenkontur der Rotoren 10, 12 mehrere schraubenförmig zu einer Symmetrieachse oder Schraubenachse 20 bzw. 22 verlaufende Schraubenkämme 24 bzw. 26 aufweist, die unterschiedliche Querschnittsformen aufweisen, wobei die Querschnittsformen so ausgebildet sind, daß die Schraubenkämme 24 bzw. 26 der beiden Rotoren 10 und 12 dichtend ineinander greifen. Die Querschnittsform der Schraubenkämme 24 und 26 ist dabei unterschiedlich, jedoch wechselseitig so angepaßt, daß bei sich gegeneinander drehenden Rotoren 10 und 12 von diesen ein Medium verdichtet wird.

Hierzu sind die Rotoren 10 und 12 in einem als Ganzes mit 30 bezeichneten Gehäuse angeordnet, welches die schraubensymmetrischen Abschnitte 16 und 18 im wesentlichen dichtend umschließt.

Jeder der Rotoren 10 und 12 ist ferner noch mit beiderseits der schraubensymmetrischen Abschnitte 16 und 18 und koaxial zur Symmetrieachse 20 bzw. 22 einstückig angeformten Wellenstummeln 32 bzw. 34 und 36 bzw. 38 versehen, mit welchen die Rotoren 10 und 12 in dem Gehäuse 30 drehbar gelagert sind. Einer der Wellenstummel, bzw. der Wellenstummel 36 ist dabei zu einem in Fig. 1 nicht gezeichneten Antriebsmotor geführt und von diesem angetrieben.

Erfindungsgemäß erfolgt die Herstellung der Rotoren 10 oder 12, beispielsweise des Rotors 10 in einer in Fig. 3 als Ganzes mit 40 bezeichneten Gießvorrichtung, welche einen Kübel 42 umfaßt, in welchem eine als Ganzes mit 44 bezeichnete Gießform angeordnet ist, in welcher ein Abguß 10' des Rotors 10 herstellbar ist, wobei der gesamte Abguß 10' ein einstückig gegossenes Teil darstellt, welches sowohl den schraubensymmetrischen Abschnitt 16' als auch die beiden Wellenstummel 32' und 36' umfaßt, wobei durch die Bezeichnung der einzelnen Elemente mit einem Strich zum Ausdruck gebracht wird, daß diese nicht das endgültige Maß sondern ein Aufmaß aufweisen.

Die Gießform 44 umfaßt ihrerseits zwei Formmaskenhälften 46 und 48, welche nach dem bekannten Formmaskenverfahren, beispielsweise beschrieben in dem Buch "Gießereiformstoffe", VEB-Verlag Technik Berlin, Ausgabe 1955, Autor: Dr. R. Grochalski hergestellt sind. Diese Formmaskenhälften 46 und 48 bilden eine Form für die Wellenstummelansätze 32' und 36', die sich beiderseits des schraubensymmetrischen Abschnitts 16' erstrecken.

Die Form für das Gießen des schraubensymmetrischen Abschnitts 16' wird gebildet durch einen Gießformkörper 50, welcher den schraubensymmetrischen Abschnitt 16' in Azimutalrichtung zur Symmetrieachse 20 geschlossen umschließt und in eine entsprechende Ausnehmung 52 der beiden Formmaskenhälften 46 und 48 eingelegt ist. Beispielsweise weist hierzu der Gießformkörper 50 eine zur Symmetrieachse 20 zylindrische Außenmantelfläche 54 sowie Stirnflächen 56 und 58 auf und die Ausnehmung 52 weist eine Innenzylindermantelfläche 60 sowie diese begrenzende Ringflächen 62 und 64 auf und bildet mit diesen eine paßgenaue Aufnahme für den Gießformkörper 50.

Eine Teilungsebene 70 der beiden Formmaskenhälften 46 und 48 ist so gelegt, daß in dieser auch die Symmetrieachse 20 des rotationssymmetrischen Abschnitts 16 liegt, die gleichzeitig die Symmetrieachse für die beiden Wellenstummel 32' und 36' bildet.

Die Gießform umfaßt die beiden Formmaskenhälften 46 und 48 sowie den in diese eingelegten Gießformkörper 50. Dieser wird so in dem Kübel 42 angeordnet, daß die Symmetrieachse 20 in vertikaler Richtung verläuft. Ferner ist die Gießform in dem Kübel 42 noch von einem Kühlkörper 72 umgeben, welcher aus einer die Gießform 44 umgebenden Schüttung aus Stahlkies gebildet ist. Die Schüttung aus Stahlkies umgibt dabei die gesamte Gießform 44 und weist eine Masse auf, welche ungefähr dem 8- bis 10-fachen der Masse des Abgusses 10' des Rotors entspricht.

Um eine effektive Kühlwirkung durch den Kühlkörper 72 zu erreichen, ist die Gießform 44 so ausgebildet, daß sie vorzugsweise eine zwischen dem Abguß 10' und dem Kühlkörper 72 liegende Wanddicke von 5 bis 8 mm aufweist, so daß eine geeignete thermische Ankoppelung zwischen der in die Gießform eingefüllten Gußeisenschmelze und dem Kühlkörper 72 möglich ist.

Die Herstellung des Gießformkörpers 50 erfolgt, wie in Fig. 4 dargestellt, mittels einer als Ganzes mit 80 bezeichneten Formvorrichtung, welche einen Formbehälter 82 aufweist, in welchen ein Modell 84 für den schraubensymmetrischen Abschnitt 16' einsetzbar ist. Der Formbehälter 82 umfaßt einen Boden 86 und ist durch einen Deckel 88 verschließbar, wobei eine Innenwand 90 des Formbehälters 82 die zylindrische Außenmantelfläche 54, der Boden 86, die Stirnfläche 58 und der Deckel 88 die Stirnfläche 56 definieren. Der Deckel 88 ist dabei so ausgebildet, daß er einen einer Außenkontur des Modells 84 entsprechenden Durchbruch 92 aufweist, so daß sich das Modell 84 mit seiner schraubensymmetrischen Außenkontur durch diesen Durchbruch hindurcherstreckt und somit auch durch den Deckel 88 hindurchschraubbar ist.

Das Modell 84 ist ferner drehfest mit einer Welle 94 verbunden, welche in Richtung ihrer Drehachse 96 verschieblich ein Antriebsrad 98 durchsetzt, aber drehfest mit dem Antriebsrad 98 verbunden ist, so daß durch Drehen des Antriebsrads 98 das gesamte Modell 84 durch den Deckel 88 herausschraubbar ist.

Vorzugsweise erfolgt die exakte Führung des Modells 84 durch den entsprechend der Außenkontur geformten Durchbruch 92 im Deckel, welcher in Richtung der Symmetrieachse 20, welche koaxial zur Achse 96 verläuft, eine Länge aufweist, die mindestens ungefähr der Erstreckung des Modells 84 in dem Formbehälter 82 entspricht.

Zur Herstellung des Gießformkörpers 50 wird das Modell 84 so weit in den Formbehälter 82 eingeschraubt, bis es mit seiner Stirnseite 100 auf dem Boden 86 des Formbehälters 82 aufsitzt. Anschließend wird über Öffnungen 102 mittels einer Kernschießmaschine Sand unter Druck in den Zwischenraum zwischen dem Modell 84 und dem Formbehälter 82 mit dem Boden 86 und dem Deckel 88 eingeschossen und in konventioneller Weise verfestigt, so daß der verfestigte Sand den Gießformkörper 50 bildet. Nach der Verfestigung wird durch Drehen des Antriebsrads 98 das Modell 84 aus dem Gießformkörper 50 herausgeschraubt, anschließend der Deckel 88 abgehoben und der Gießformkörper 50 aus dem Formbehälter 82 entnommen.

Dieser Gießformkörper 50 ist dann in die beiden nach einem konventionellen Formmaskenverfahren hergestellten Formmaskenhälften 46 und 48 einsetzbar, um die Gießform 44 zu bilden.

Die Formmaskenhälften 46 und 48 sind aus einem für das Formmaskenverfahren üblichen Sand-Harzgemisch hergestellt und gehärtet.

Besonders vorteilhaft ist es, insbesondere wenn eine gute Kühlung des schraubensymmetrischen Abschnitts 16' erforderlich ist, den Gießformkörper 50 aus einem Gemisch von Quarzsand, Chromerz und Zirkonsand herzustellen.

Die in den Kühlkörper 72 eingebettete Gießform 44 wird bei vertikaler Ausrichtung der Symmetrieachse 20 über einen Speiser 104 mit einer im wesentlichen eutektischen Gußeisenschmelze ausgegossen, wobei die Gußeisenschmelze in der

Gießform 44 im wesentlichen eutektisch und aufgrund der Abschreckung durch den Kühlkörper im Wege einer Schalenerstarrung erstarrt. Ferner erfolgt die Speisung im Wege der Dichtspeisung analog zur aus dem Kokillenguß bekannten Dichtspeisung (wie z.B. in dem Fachaufsatz von Dipl. Ing. K. Näser mit dem Titel HD Sonderguß in "Der Konstrukteur" 3/83 beschrieben), so daß durch den sich in der Gießform 44 ausbildenden Graphitisierungsdruck die Ausbildung von Lunkern verhindert wird. Vorzugsweise wird als Gußeisenschmelze eine derartige Schmelze verwendet, daß der Abguß 10' ein Gefüge aus Gußeisen mit Kugelgraphit aufweist, so daß vorzugsweise ein GGG-Werkstoff, insbesondere GGG70 entsteht.

Das Gefüge ist dabei günstigerweise im wesentlichen perlitisch und geringfügig ferritisch, vorzugsweise ungefähr 95 % perlitisch und ungefähr 5 % ferritisch.

Nach dem Entformen des Abgusses 10' erfolgt noch die mechanische spanabhebende Bearbeitung, beispielsweise nur durch Fräsen oder nur durch Schleifen im Bereich des schraubensymmetrischen Abschnitts 16', so daß nach Abtragen des Aufmaßes der schraubensymmetrische Abschnitt 16 des Rotors 10 entsteht und ferner erfolgt ein entsprechendes Bearbeiten der Wellenstummelansätze 32' und 36', um die Wellenstummel 32 und 36 zu erhalten.

Vorzugsweise wird der Abguß 10' nach dem Entformen gespannt und in dieser Aufspannung werden Zentrierflächen bearbeitet, die entweder Aufnahmen für Spitzen sind oder mindestens eine Aufnahme zum Einspannen des Werkstücks oder drehfesten Halten und eine weitere derartige Aufnahme oder eine Aufnahme für eine Spitze umfassen.

Insbesondere wird hierzu, wie in Fig. 5 dargestellt, der Abguß 10' im schraubensymmetrischen Abschnitt 16', vorzugsweise in den Endbereichen 16a' und 16b' jeweils mit einem Spannbackensatz 110a und 110b gespannt, wobei ein derartiges Spannen des schraubensymmetrischen Abschnitts 16' deshalb einfach möglich ist, weil dieser nach dem Formmaskenverfahren hergestellt ist und somit bereits aufgrund dieses Gießverfahrens eine hohe Genauigkeit im Bereich der Umfangsfläche, in welcher ein Spannen mit den Spannbackensätzen 110a und 110b erfolgt, aufweist.

In dieser in Fig. 5 dargestellten ersten Aufspannung mittels der Spannbackensätze 110a und 110b erfolgt eine Bearbeitung von Stirnseiten 112a und 112b des schraubensymmetrischen Abschnitts 16' und der Wellenstummelansätze 32' und 36'.

Beispielsweise erfolgt beim Wellenstummelansatz 32' im Anschluß an die Stirnseite 112a die Bearbeitung einer Zylinderfläche 114 und im Anschluß an diese die Bearbeitung einer gegenüber der Zylinderfläche 114 zurückgesetzten Zylinderfläche 116, welche vorzugsweise zur Aufnahme der Lager dient.

An die Zylinderfläche 116 schließt sich die Bearbeitung eines endseitigen Gewindeabschnitts 118 an.

Eine Stirnseite 120 des Wellenstummelansatzes 32' wird zumindest dahingehend bearbeitet, daß in diese eine konische Zentrierbohrung 122 koaxial zur Achse 20 eingebracht wird.

Darüber hinaus wird beispielsweise im Anschluß an die Stirnseite 112b der Wellenstummelansatz 36' ebenfalls so bearbeitet, daS zunächst die Bearbeitung einer Zylinderfläche 124, welche sich an die Stirnseite 112b anschließt, dann die Bearbeitung einer gegenüber der Zylinderfläche 124 zurückgesetzten Zylinderfläche 126, welche vorzugsweise einen Wellenstumpf bildet, und im Anschluß daran die Bearbeitung einer endseitigen Mitnahmefläche 128, welche ebenfalls gegenüber der Zylinderfläche 126 radial zurückgesetzt ist, erfolgt. Anschließend erfolgt noch eine Bearbeitung einer Stirnseite 130 des Wellenstummels 36' dahingehend, daß ebenfalls eine konische Zentrierbohrung 132 koaxial zur Achse 20 eingebracht wird.

Vorzugsweise erfolgen in der ersten Aufspannung alle Bearbeitungen an den Stirnseiten 112a und 112b und den Zylinderflächen 114, 116, 124, 126 und 128 in Form eines Vordrehens dieser Flächen.

Nach dem Bearbeiten der Zentrierflächen wird der Abguß 10' mit diesen aufgenommen und entweder mit einer Fräsbearbeitung und eine nachfolgenden Schleifbearbeitung fertigbearbeitet oder in einer Maschine in einer Aufspannung, insbesondere durch Hochgeschwindigkeitsschleifen, fertigbearbeitet.

Beispielsweise wird in der zweiten Aufspannung, wie in Fig. 6 dargestellt, der Abguß 10' in den Zentrierbohrungen 122 und 132 zwischen Spitzen 134 und 136 aufgenommen und zusätzlich im Bereich der Spannfläche 128 mittels Backen 138 zur Drehmomenteinleitung gespannt.

In dieser zweiten, in Fig. 6 dargestellten Aufspannung zwischen den Spitzen 134 und 136 erfolgt ein Fertigschleifen der Zylinderflächen 114, 116, 124 und 126 sowie der Stirnseiten 112a und 112b und außerdem ein Fertigschleifen des schraubensymmetrischen Abschnitts 16' zum Erreichen der endgültigen Außenkontur dieses schraubensymmetrischen Abschnitts.

Nach Bearbeiten des Abgusses 10' in der Aufspannung gemäß Fig. 6 ist der erfindungsgemäße Rotor 10' fertigbearbeitet.

Die Spannfläche 128 bleibt dabei am fertig bearbeiteten Teil erhalten und stört bei Einsatz desselben nicht.

Der Vorteil der Erfindung ist, daß eine hohe Genauigkeit des fertig bearbeiteten Werkstücks erreichbar ist, die beispielsweise das Auswählen passender fertig bearbeiteter Rotorenpaare erübrigt, da alle Rotoren mit ausreichend großer Präzision bei geringer zerspanender Bearbeitung herstellbar sind.

## Patentansprüche

1. Verfahren zum Herstellen von Rotoren für Schraubenverdichter, welche einen Abschnitt, mit einer zu einer Symmetrieachse schraubensymmetrischen Außenkontur aufweisen,
**dadurch gekennzeichnet,**
daS durch Abformen eines den Abschnitt mit schraubensymmetrischer Außenkontur aufweisenden Modells ein diesen Abschnitt azimutal zur Symmetrieachse geschlossen umgebender Gießformkörper hergestellt wird, und daß mit diesem Gießformkörper in einer Gießform unter zur Schalenerstarrung der Gußeisenschmelze führender Abschreckung ein dem herzustellenden Teil entsprechender Abguß aus Gußeisen hergestellt wird und daS dabei die Gießform unter Dichtspeisung der Gußeisenschmelze ausgegossen wird.

2. Verfahren nach Anspruch 1, dadurch gekennzeichnet, daß das Gießen bei vertikal stehender Symmetrieachse des Gießformkörpers erfolgt.

3. Verfahren nach einem der voranstehenden Ansprüche, dadurch gekennzeichnet, daß das Gußeisen in der Gießform im wesentlichen eutektisch erstarrt.

4. Verfahren nach einem der voranstehenden Ansprüche, dadurch gekennzeichnet, daß die Gießform mit einer Gußeisenschmelze nahe dem Eutektikum gespeist wird.

5. Verfahren nach einem der voranstehenden Ansprüche, dadurch gekennzeichnet, daß zur Herstellung der Gießform der Gießformkörper als Einsatz zwischen zwei Formhälften eingelegt wird.

6. Verfahren nach Anspruch 5, dadurch gekennzeichnet, daß die Formhälften im Formmaskenverfahren oder Maskenformverfahren hergestellt werden.

7. Verfahren nach Anspruch 5 oder 6, dadurch gekennzeichnet, daß die Formhälften eine Form für mindestens einen sich an den Abschnitt anschließenden Abschnitt des herzustellenden Teils bilden.

8. Verfahren nach einem der voranstehenden Ansprüche, dadurch gekennzeichnet, daß der Gießformkörper durch Abformen des Modells mit Formmaterial und anschließendes Herausschrauben des Modells aus dem Gießformkörper hergestellt wird.

9. Verfahren nach einem der voranstehenden Ansprüche, dadurch gekennzeichnet, daß der Gießformkörper durch Abformen in einem äußeren Formbehälter mit definierter Außenkontur hergestellt wird.

10. Verfahren nach einem der voranstehenden Ansprüche, dadurch gekennzeichnet, daß der Abschnitt mit der schraubensymmetrischen Außenkontur als Abguß mit Aufmaß hergestellt und anschließend spanabhebend auf die endgültige Form bearbeitet wird.

11. Verfahren nach Anspruch 10, dadurch gekennzeichnet, daß der Abguß mit Zentrierflächen versehen und dann spanabhebend fertig bearbeitet wird.

12. Verfahren nach Anspruch 11, dadurch gekennzeichnet, daß der Abguß zum Versehen mit den Zentrierflächen im Bereich der schraubensymmetrischen Außenkontur aufgenommen wird.

13. Verfahren nach Anspruch 11 oder 12, dadurch gekennzeichnet, daß die Fertigbearbeitung mit einer einzigen Aufspannung an den Zentrierflächen durchgeführt wird.

14. Verfahren nach einem der Ansprüche 10 bis 13, dadurch gekennzeichnet, daß die spanabhebende Bearbeitung auf die endgültige Form auf einer Maschine durchgeführt wird.

15. Gießvorrichtung zum Herstellen von Rotoren für Schraubenverdichter aus Gußeisen mit einem eine zu einer Symmetrieachse schraubensymmetrische Außenkontur aufweisenden Abschnitt, insbesondere zur Durchführung des Verfahrens nach einem der voranstehenden Ansprüche, wobei eine Gießform (44) einen den Abschnitt (16) mit der schraubensymmetrischen Außenkontur azimutal zur Symmetrieachse (20) geschlossen umgebenden und durch ein Modell (84) mit der schraubensymmetrischen Außenkontur geformten Gießformkörper (50) aufweist, und wobei die Gießform (44) von einem beim Abgießen zur Schalenerstarrung einer in die Gießform (44) eingebrachten Gußeisenschmelze führenden Kühlkörper (72) umgeben ist.

16. Gießvorrichtung nach Anspruch 15, dadurch gekennzeichnet, daß der Kühlkörper (72) aus Stahlkies ist.

17. Gießvorrichtung nach Anspruch 16, dadurch gekennzeichnet, daß das Gewicht des Kühlkörpers (72) das acht- bis zehnfache Gießgewicht beträgt.

18. Gießvorrichtung nach einem der Ansprüche 15 bis 17, dadurch gekennzeichnet, daß die Wanddicke der Gießform (44) maximal 10 mm beträgt.

19. Gießvorrichtung nach einem der Ansprüche 15 bis 18, dadurch gekennzeichnet, daß die Gießform (44) zwei Formhälften (46, 48) umfaßt, in welche der Gießformkörper (50) eingelegt ist.

20. Gießvorrichtung nach Anspruch 19, dadurch gekennzeichnet, daß die Formhälften (46, 48) eine Form für mindestens einen sich an den Abschnitt (16) mit der schraubensymmetrischen Außenkontur anschließenden Abschnitt (32', 36') des herzustellenden Teils bilden.

21. Gießvorrichtung nach Anspruch 19 oder 20, dadurch gekennzeichnet, daß die Formhälften (46, 48) nach dem Formmaskenverfahren oder Maskenformverfahren hergestellt sind.

22. Rotor für Schraubenverdichter mit einem eine schraubensymmetrische Außenkontur aufweisenden Verdichtungsabschnitt, dadurch gekennzeichnet, daß der Rotor (10, 12) ein Abguß aus Gußeisen ist, daß der Rotor (10, 12) ein im Querschnitt ein poren- und lunkerfreies Gefüge mit Graphitausscheidungen aufweist, und daß das Gefüge im Querschnitt außenkonturseitig schalenerstarrt ist.

## Claims

1. Process for the production of rotors for screw compressors having a section with an outer contour which is spirally symmetrical to an axis of symmetry, characterized in that by making a mould from a master having the section with a spirally symmetrical outer contour a casting mould member surrounding this section in an azimuthally closed manner with respect to the axis of symmetry is produced, and that with this casting mould member a cast iron casting corresponding to the part to be produced is made in a casting mould with chilling leading to the shell hardening of the cast iron melt, and that the casting mould is filled by feeding the cast iron melt.

2. Process as defined in claim 1, characterized in that the casting takes place with the axis of symmetry of the casting mould member standing vertical.

3. Process as defined in any one of the preceding claims, characterized in that the cast iron hardens in the casting mould essentially eutectically.

4. Process as defined in any one of the preceding claims, characterized in that the casting mould is supplied with a cast iron melt near to the eutectic.

5. Process as defined in any one of the preceding claims, characterized in that for the production of the casting mould, the casting mould member is placed as insert between two mould halves.

6. Process as defined in claim 5, characterized in that the mould halves are produced in a shell moulding process or shell mould casting process.

7. Process as defined in claim 5 or 6, characterized in that the mould halves form a mould for at least one section of the part to be produced adjoining the section.

8. Process as defined in any one of the preceding claims, characterized in that the casting mould member is produced by making a mould from the master with moulding material and subsequently screwing the master out of the casting mould member.

9. Process as defined in any one of the preceding claims, characterized in that the casting mould member is produced with a defined outer contour by making a mould in an outer mould container.

10. Process as defined in any one of the preceding claims, characterized in that the section with the spirally symmetrical outer contour is produced as a casting with overmeasure and subsequently machined down to the final shape.

11. Process as defined in claim 10, characterized in that the casting is provided with centering surfaces and then machine finished.

12. Process as defined in claim 11, characterized in that the casting is held in the region of the spirally symmetrical outer contour for the provision with the centering surfaces.

13. Process as defined in claim 11 or 12, characterized in that the machine finishing is carried out with a single setup at the centering surfaces.

14. Process as defined in any of claims 10 to 13, characterized in that the machining down to the final shape is carried out on one machine.

15. Casting device for the production of rotors for screw compressors made of cast iron and having a section with an outer contour which is spirally symmetrical to an axis of symmetry, in particular, for carrying out the process as defined in any one of the preceding claims, wherein a casting mould (44) comprises a casting mould member (50) surrounding the section (16) with the spirally symmetrical outer contour in an azimuthally closed manner with respect to the axis of symmetry (20) and moulded by means of a master (84) having the spirally symmetrical outer contour, and wherein the casting mould (44) is surrounded by a cooling body (72) leading during casting to the shell hardening of a cast iron melt introduced into the casting mould (44).

16. Casting device as defined in claim 151 characterized in that the cooling body (72) consists of steel pebbles.

17. Casting device as defined in claim 16, characterized in that the weight of the cooling body (72) is eight to ten times the casting weight.

18. Casting device as defined in any one of claims 15 to 17, characterized in that the wall thickness of the casting mould (44) is at the most 10 mm.

19. Casting device as defined in any one of claims 15 to 18, characterized in that the casting mould (44) comprises two mould halves (46, 48) into which the casting mould member (50) is inserted.

20. Casting device as defined in claim 19, characterized in that the mould halves (46, 48) form a mould for at least one section (32', 36') of the part to be produced adjoining the section (16) with the spirally symmetrical outer contour.

21. Casting device as defined in claim 19 or 20, characterized in that the mould halves (46, 48) are produced by the shell moulding process or shell mould casting process.

22. Rotor for screw compressors having a compression section with a spirally symmetrical outer contour, characterized in that the rotor (10, 12) is a casting made of cast iron, that the rotor (10, 12) has in cross section a pore-free and cavity-free structure with graphite separations, and that the structure is in cross section shell-hardened at the outer contour thereof.

## Revendications

1. Procédé de fabrication de rotors pour compresseurs à vis, lesquels rotors présentent un tronçon doté d'un contour extérieur à symétrie hélicoïdale par rapport à un axe de symétrie, caractérisé en ce que par moulage de copie d'un modèle présentant le tronçon doté d'un contour extérieur à symétrie hélicoïdale, on fabrique un corps de moule de coulée entourant ce tronçon de manière fermée dans la direction azimutale par rapport à l'axe de symétrie, et en ce qu'avec ce corps de moule de coulée, on fabrique dans un moule de coulée, avec une trempe conduisant à la solidification en peau de la fonte en fusion, une ébauche de coulée en fonte qui correspond à la pièce à fabriquer, et le moule de coulée est rempli de fonte en fusion pu alimentation compactée.

2. Procédé selon la revendication 1, caractérisé en ce que la coulée s'effectue avec l'axe de symétrie du corps de moule de coulée disposé verticalement.

3. Procedé selon l'une des revendications précédentes, caractérisé en ce que la fonte se solidifie essentiellement à l'eutectique dans le moule de coulée.

4. Procédé selon l'une des revendications précédentes, caractérisé en ce que le moule de coulée est rempli de fonte en fusion proche de l'eutectique.

5. Procédé selon l'une des revendications précédentes, caractérisé en ce que pour fabriquer le moule de coulée, le corps de moule de coulée est placé en tant que garniture entre deux moitiés de moule.

6. Procédé selon la revendication 5, caractérisé en ce que les moitiés de moule sont préparées par le procédé de masque de moulage ou le procédé de moule en masque.

7. Procédé selon la revendication 5 ou 6, caractérisé en ce que les moitiés de moule forment un moule pour au moins un tronçon de la pièce à fabriquer qui se raccorde au tronçon.

8. Procédé selon l'une des revendications précédentes, caractérisé en ce que le corps de moule de coulée est préparé par copie du modèle par moulage avec un matériau de moulage et ensuite dévissage du modèle hors du corps de moule de coulée.

9. Procédé selon l'une des revendications précédentes, caractérisé en ce que le corps de moule de coulée est préparé par moulage dans un récipient extérieur de moulage présentant un contour extérieur défini.

10. Procédé selon l'une des revendications précédentes, caractérisé en ce que le tronçon présentant le contour extérieur à symétrie hélicoïdale est préparé comme ébauche de coulée surdimensionnée et ensuite usiné dans sa forme finale par enlèvement de matière.

11. Procédé selon la revendication 10, caractérisé en ce que l'ébauche de coulée est dotée de surfaces de centrage et reçoit ensuite un usinage final par enlèvement de matière.

12. Procédé selon la revendication 11, caractérisé en ce que l'ébauche de coulée est reprise dans la région du contour extérieur à symétrie hélicoïdale pour être dotée des surfaces de centrage.

13. Procédé selon la revendication 11 ou 12, caractérisé en ce que l'usinage final est effectué avec un seul serrage sur les surfaces de centrage.

14. Procédé selon l'une des revendications 12 à 13, caractérisé en ce que l'usinage par enlèvement de matière jusqu'à la formule finale est effectué sur une machine.

15. Dispositif de coulée pour la fabrication de rotors pour compresseurs à vis en fonte, lesquels rotors présentent un tronçon présentant un contour extérieur à symétrie hélicoïdale autour d'un axe de symétrie, en particulier en vue de la mise en oeuvre du procédé selon l'une des revendications précédentes, dans lequel un moule de coulée (44) présente un corps (50) de moule de coulée entourant de manière fermée le tronçon (16) doté du conter extérieur à symétrie hélicoïdale, dans la direction azimutale par rapport à l'axe de rotation (20), et formé par un modèle (84) doté du contour extérieur à symétrie hélicoïdale, et dans lequel le moule de coulée (44) est entouré par un corps de refroidissement (72) conduisant lors de la coulée à la solidification en peau de forte en fusion introduite dans le moule de coulée (44).

16. Dispositif de coulée selon la revendication 15, caractérisé en ce que le corps de refroidissement (72) est en grenailles d'acier.

17. Dispositif de coulée selon la revendication 16, caractérisé en ce que le poids du corps de refroidissement (72) correspond à huit à dix fois le poids de la forte.

18. Dispositif de coulée selon l'une des revendications 15 à 17, caractérisé en ce que l'épaisseur de la paroi du moule de coulée (44) vaut au plus 10 mm.

19. Dispositif de coulèe selon l'une des revendications 15 à 18, caractérisé en ce que le moule de coulée (44) comporte deux moitiés de moule (46, 48) dans lesquelles est placé le corps (50) de moule de coulée.

20. Dispositif de coulée selon la revendication 19, caractérisé en ce que les moitiés de moule (46, 48) forment un moule pour au moins un tronçon (32', 36') de la pièce à fabriquer, qui se raccorde au tronçon (16) présentant le contour extérieur à symétrie hélicoïdale.

21. Dispositif de coulée selon la revendication 19 ou 20, caractérisé en ce que les moitiés de moule (46, 48) sont préparées par le procédé de masque de moulage ou le procédé de moule en masque.

22. Rotor pour compresseurs à vis, présentant un tronçon de compactage présentant un contour extérieur à symétrie hélicoïdale, caractérisé en ce que le rotor (10, 12) est une ébauche de coulée en fonte, en ce que le rotor (10, 12) présente en coupe transversale un réseau exempt de pores et de retassures avec précipitation de graphite, et en ce que le réseau est solidifié en peau du côté du contour extérieur en coupe transversale.
